# FASCICULE DE BREVET EUROPEEN

(11) **EP 2 498 264 B1**
(45) Date de publication et mention de la délivrance du brevet: **07.08.2013**
(21) Numéro de dépôt: 12158597.0
(22) Date de dépôt: 08.03.2012
(51) Int. Cl.: H01B 7/29

(54) **Câble électrique à moyenne ou haute tension**
Mittel- oder Hochspannungsstromkabel
Medium- or high-voltage electrical cable

(30) Priorité: 08.03.2011 FR 1151869
(43) Date de publication de la demande: 12.09.2012
(73) Titulaire: Nexans, 75008 Paris (FR)
(72) Inventeur: Allais, Arnaud, 69400 Limas (FR); Dardel, Boris, 2035 Corcelles (CH); Delaunois, Guy, B7370 Dour (BE); Delcourt, Tim, 69003 Lyon (FR)
(74) Mandataire: Peguet, Wilfried

(56) Documents cités:
- WO-A2-2010/110559
- US-A1- 2003 008 143
- DATABASE WPI Week 201020 Thomson Scientific, London, GB; AN 2010-C57879 XP002658397, & JP 2010 055849 A (NIPPON POLYETHYLENE KK) 11 mars 2010 (2010-03-11)

## Description

La présente invention se rapporte à un câble comprenant un élément conducteur allongé entouré par au moins une couche polymérique.

Elle s'applique typiquement, mais non exclusivement, aux domaines des câbles d'énergie à moyenne tension (notamment de 6 à 45-60 kV) ou à haute tension (notamment supérieur à 60 kV, et pouvant aller jusqu'à 800 kV), qu'ils soient à courant continu ou alternatif.

Les câbles d'énergie à moyenne ou haute tension comprennent au moins typiquement un conducteur électrique central et, successivement et coaxialement autour de ce conducteur électrique, une couche interne semi-conductrice, une couche intermédiaire électriquement isolante, une couche externe semi-conductrice.

En configuration opérationnelle, les câbles d'énergie ont une température normale de fonctionnement liée à la température maximum atteinte par l'échauffement du conducteur électrique qui les compose. Selon la norme IEC 60840 de 2004, Tableau 1 de la page 62, les températures maximales du conducteur électrique peuvent aller de 70°C à 90°C. A 70°C, les isolants préconisés sont des isolants non réticulés du type polyéthylène thermoplastique de basse densité. A 80°C, les isolants préconisés sont des isolants non réticulés du type polyéthylène thermoplastique de haute densité. Enfin, à 90°C, les isolants préconisés sont des isolants du type polyéthylène réticulé, ou élastomère d'éthylène et de propylène.

Un isolant utilisé de façon inadéquate, comme par exemple un polyéthylène thermoplastique basse ou haute densité utilisée comme couche isolante dans des câbles dont les températures maximales sont de 90°C, induirait des problèmes de déformation mécanique de la matière de l'isolant et donc des risques de claquage électrique du câble en question.

A ce jour, aucun isolant de type polyoléfine existant ne permet d'avoir une tenue à 90°C en configuration opérationnelle, tout en étant facile à mettre en oeuvre et recyclable.

Le but de la présente invention est de pallier les inconvénients des techniques de l'art antérieur en proposant une couche polymérique pour câble garantissant de bonnes propriétés mécaniques à haute température (e.g. au moins 90°C) tout en étant facile à mettre en oeuvre.

La présente invention a pour objet un câble comprenant un élément conducteur allongé entouré par au moins une couche polymérique, caractérisé en ce que ladite couche polymérique est une couche non réticulée obtenue à partir d'une composition comprenant au moins un polymère thermoplastique de type polyoléfine ayant une viscosité capillaire (η) :
- d'au plus 11000 Pa.s à 170°C et
- d'au moins 5000 Pa.s à 230°C,
avec un cisaillement de 0,1 s⁻¹.

De préférence, la viscosité capillaire (η) peut être :
- d'au plus 10800 Pa.s à 170°C et
- d'au moins 5300 Pa.s à 230°C,
avec un cisaillement de 0,1 s⁻¹.

De façon particulièrement préférée, la viscosité capillaire (η) peut être :
- d'au plus 10300 Pa.s à 170°C, et
- d'au moins 5700 Pa.s à 230°C,
avec un cisaillement de 0,1 s⁻¹.

Selon un mode de réalisation particulier, la viscosité capillaire peut en outre être d'au plus 0,80 Pa.s à 170°C et à 230°C, avec un cisaillement de 10⁶ s⁻¹, et on préférera une viscosité capillaire:
- d'au plus 0,60 à 170°C et
- d'au moins 0,50 à 230°C,
avec un cisaillement de 10⁶ s⁻¹.

Selon un autre mode de réalisation particulier, la viscosité capillaire peut en outre être :
- d'au plus 280 Pa.s à 170°C, et
- d'au moins 210 Pa.s à 230°C,
avec un cisaillement de 10³ s⁻¹.

De préférence, la viscosité capillaire peut être :
- d'au plus 260 Pa.s à 170°C, et
- d'au moins 220 Pa.s à 230°C,
avec un cisaillement de 10³ s⁻¹.

Le demandeur a découvert de façon surprenante que le polymère thermoplastique de type polyoléfine de l'invention, utilisé en tant que couche non réticulée pour câble, permettait avantageusement de satisfaire les conditions du test de pression à chaud à 130°C, selon la norme CEI 60811-3-1 paragraphe 8.

La couche polymérique de l'invention présente ainsi l'avantage de garantir de bonnes propriétés mécaniques à haute température, notamment à des températures de 90°C ou plus. Elle peut donc s'appliquer à des câbles d'énergie qui ont une température de fonctionnement de 90°C, en configuration opérationnelle.

En outre, la couche polymérique de l'invention est facile à mettre en oeuvre, notamment par des techniques classiques d'extrusion bien connues de l'homme du métier.

La couche polymérique de l'invention est une couche thermoplastique, ou en d'autres termes une couche dite « non réticulée » : elle est donc facilement recyclable en fin de vie.

Dans le cadre de l'invention, les mesures de viscosité capillaire (η), correspondant à la résistance à l'écoulement, sont réalisées conformément à la norme ISO 11443:2005 ou ASTM D3835-08.

Pour les applications dans le domaine de la câblerie, où le cisaillement se situe généralement entre 0,1 et 10⁶ s⁻¹ dans les outillages, la viscosité capillaire est classiquement déterminée à l'aide d'un rhéomètre capillaire.

La polyoléfine thermoplastique de l'invention de l'invention peut être un homopolymère d'oléfine ou un copolymère d'oléfine. On utilisera de préférence un polyéthylène en tant que polyoléfine.

A titre d'exemple de polyéthylène, on peut citer le polyéthylène linéaire basse densité (LLDPE), le polyéthylène basse densité (LDPE), le polyéthylène moyenne densité (MDPE), le polyéthylène haute densité (HDPE), les copolymères d'éthylène et d'acétate de vinyle (EVA), les copolymères d'éthylène et d'acrylate de butyle (EBA), d'acrylate de méthyle (EMA), de 2-hexyléthylacrylate (2HEA), les copolymères d'éthylène et d'alpha-oléfines tels que par exemple les polyéthylène-octène (PEO), ou les terpolymères d'éthylène propylène diène (EPDM), et un de leurs mélanges.

On préférera utiliser un homopolymère d'éthylène, et notamment un homopolymère d'éthylène haute densité, qui est de préférence branché.

Selon une première caractéristique, la densité du polymère thermoplastique est d'au moins 941 kg/m³ à 23°C, et de préférence d'au moins 950 kg/m³ à 23°C (selon la norme ISO 1183/A). On parle classiquement de polymère à haute densité.

Selon une seconde caractéristique, la température de fusion du polymère thermoplastique peut être d'au moins 130°C, et de préférence d'au moins 134°C. La température de fusion dudit polymère peut être typiquement déterminée par calorimétrie différentielle à balayage (DSC) selon la norme ISO 11357-3, avec une rampe de température de 10°C/min sous atmosphère inerte. Notamment, cette température de fusion du polymère thermoplastique peut être obtenue en faisant subir un premier cycle de chauffage audit polymère thermoplastique afin « d'effacer » son éventuel historique thermique, puis un second cycle de chauffage, identique au premier cycle, afin d'obtenir une température de fusion qui ne soit pas influencée par ledit éventuel historique thermique dudit polymère.

Selon une troisième caractéristique, le rapport de la masse moléculaire en poids (Mw) du polymère thermoplastique sur la masse moléculaire en nombre (Mn) du polymère thermoplastique peut aller de 3 à 30, et de préférence de 5 à 7.

Selon une quatrième caractéristique, la masse moléculaire en poids (Mw) peut aller de 142000 à 152000 daltons (Da).

Selon une cinquième caractéristique, la masse moléculaire en nombre (Mn) peut aller de 24800 à 26700 daltons (Da).

Selon une sixième caractéristique, l'indice de fluidité à chaud (MFI) du polymère thermoplastique peut aller de 0,1 à 2,0 g/10min (190°C / 2,16kg selon la norme ISO 1133), et de préférence de 0,7 et 1 ,1 g/10min (190°C /2,16kg selon la norme ISO 1133).

Selon une septième caractéristique, le polymère thermoplastique est une polyoléfine monomodale. Une polyoléfine monomodale est un polyoléfine dont la distribution de son poids moléculaire est monomodale, c'est-à-dire que ladite polyoléfine ne comprend qu'un seul type de fraction de polyoléfine.

Chacune des sept caractéristiques mentionnées ci-avant, prises seules ou en association, peut être combinée à la caractéristique de viscosité capillaire propre au polymère thermoplastique de l'invention.

Plus particulièrement, la caractéristique de viscosité capillaire propre au polymère thermoplastique de l'invention peut être combinée à au moins une desdites sept caractéristiques, de préférence à au moins deux desdites sept caractéristiques, de préférence à au moins trois desdites sept caractéristiques, de préférence à au moins quatre desdites sept caractéristiques, de préférence à au moins cinq desdites sept caractéristiques, de préférence à au moins six desdites sept caractéristiques, et de façon particulièrement préférée auxdites sept caractéristiques.

La composition de l'invention est une composition thermoplastique, et peut comprendre plus de 50,0 parties en poids de polymère thermoplastique pour 100 parties en poids de polymère(s) (i.e. matrice polymère) dans la composition, de préférence au moins 70 parties en poids de polymère thermoplastique pour 100 parties en poids de polymère(s) dans ladite composition, et de façon particulièrement préférée au moins 90 parties en poids de polymère thermoplastique pour 100 parties en poids de polymère(s) dans ladite composition.

De façon particulièrement avantageuse, la composition de l'invention comprend une matrice polymère qui n'est composé uniquement que du polymère thermoplastique de l'invention ou que d'un mélange de polymères thermoplastiques incluant le polymère thermoplastiques de l'invention.

De façon particulièrement préférée, tous les polymères utilisés dans la composition de l'invention sont un ou plusieurs polymères thermoplastiques de type polyoléfine tels que définis dans l'invention.

La composition selon l'invention peut comprendre en outre au moins un agent de protection tel qu'un antioxydant. Les antioxydants permettent de protéger la composition du stress thermique engendré lors des étapes de fabrication du câble ou de fonctionnement du câble.

Les antioxydants sont choisis de préférence parmi :
- les antioxydants phénoliques à encombrement stérique tels que le tetrakismethylene(3,5-di-*t*-butyl-4-hydroxy-hydrocinnamate) methane, le octadecyl 3-(3,5-di-*t*-butyl-4-hydroxyphenyl)propionate, le 2,2'-thiodiethylene bis[3-(3,5-di-*t*-butyl-4-hydroxyphenyl) propionate], le 2,2'-Thiobis(6-*t*-butyl-4-methylphenol), le 2,2'-methylenebis(6-*t*-butyl-4-methylphenol), le 1,2-Bis(3,5-di-*t*-butyl-4-hydroxyhydrocinnamoyl)hydrazine, le [2,2'-oxamido-bis(ethyl 3(3,5-di-*t*-butyl-4-hydroxyphenyl)propionate), et le 2,2'-oxamido-bis[ethyl 3-(*t*-butyl-4-hydroxyphenyl)propionate] ;
- les thioethers tels que le 4,6-bis(octylthiomethyl)-o-cresol, le Bis[2-methyl-4-{3-n-alkyl (C12 ou C14)thiopropionyloxy}-5-*t*-butylphenyl]sulfide et le Thiobis-[2-*t-*butyl-5-methyl-4,1-phenylene] bis [3-(dodecyltio)propionate] ;
- les antioxydants à base de soufre tels que le Dioctadecyl-3,3'-thiodipropionate ou le Didodecyl-3,3'-thiodipropionate ;
- les antioxydants à base de phosphore tels que les phosphites ou phosphonates comme par exemple le Tris(2,4-di-*t*-butyl-phenyl)phosphite ou le Bis(2,4-di-*t*-butylphenyl) pentaerythritol diphosphite ; et
- les antioxydants de type amine tels que le 2,2,4-trimethyl-1,2 dihydroquinoline polymérisé (TMQ), ce dernier type d'antioxydant étant particulièrement préféré dans la composition de l'invention.

Les TMQ peuvent avoir différents grades, à savoir :
- un grade dit « standard » avec un faible degré de polymérisation, c'est-à-dire avec un taux de monomère résiduel supérieur à 1% en poids et ayant une teneur en NaCl résiduelle pouvant aller de 100 ppm à plus de 800 ppm (parties par million massiques) ;
- un grade dit « à haut degré de polymérisation » avec un haut degré de polymérisation, c'est-à-dire avec un taux de monomère résiduel inférieur à 1% en poids et ayant une teneur en NaCl résiduelle pouvant aller de 100 ppm à plus de 800 ppm ;
- un grade dit « à faible teneur en sel résiduel » avec une teneur en NaCl résiduelle inférieure à 100 ppm.

Le type de stabilisant et son taux dans la composition de l'invention sont classiquement choisis en fonction de la température maximale subie par les polymères pendant la production du mélange et pendant la mise en oeuvre par extrusion sur le câble ainsi que selon la durée maximale d'exposition à cette température.

La composition peut typiquement comprendre de 0,1% à 2% en poids d'antioxydant(s). De préférence, elle peut comprendre au plus 0,7% en poids d'antioxydant(s) notamment lorsque l'antioxydant est le TMQ.

D'autres additifs et/ou d'autres charges bien connus de l'homme du métier peuvent également être ajoutés à la composition de l'invention tels que des retardateurs de grillage ; des agents favorisants la mise en oeuvre tels que des lubrifiants ou des cires ; des agents compatibilisant ; des agents de couplage ; des stabilisants UV ; des charges non-conductrices ; des charges électriquement conductrices ; des charges semi-conductrices ; et/ou des charges minérales sans halogènes destinées à améliorer le comportement au feu de la composition.

Afin de garantir un câble électrique dit « HFFR » pour l'anglicisme « *Halogen Free Flame Retardant* », le câble de l'invention ne comprend préférentiellement pas de composés halogénés. Ces composés halogénés peuvent être de toutes natures, tels que par exemple des polymères fluorés ou des polymères chlorés comme le polychlorure de vinyle (PVC), des plastifiants halogénés, des charges minérales halogénés, ...etc.

Le câble de l'invention peut être un câble d'énergie et/ou de télécommunication » tel qu'un câble électrique et/ou optique, destiné au transport d'énergie et/ou à la transmission de données.

Ainsi, l'élément conducteur allongé peut être un ou plusieurs conducteur(s) électrique(s) et/ou optique(s).

La couche polymérique peut être une couche en contact physique direct ou non avec le ou les conducteur(s) électrique(s) et/ou optique(s). Elle peut être également une gaine de protection entourant un ou plusieurs conducteur(s) électrique(s) et/ou optique(s) électriquement isolé(s).

La couche polymérique de l'invention est de préférence une couche extrudée par des techniques bien connues de l'homme du métier.

Dans un mode de réalisation particulièrement préféré, le câble de l'invention est un câble électrique de type câble d'énergie. Dans ce cas, le câble de l'invention peut comprendre notamment une première couche semi-conductrice entourant l'élément conducteur allongé, une deuxième couche électriquement isolante, entourant la première couche, et une troisième couche semi-conductrice entourant la deuxième couche, une de ces trois couches étant la couche non réticulée de l'invention.

De préférence, la couche non réticulée de l'invention est la couche électriquement isolante (i.e. deuxième couche). Dans le cas de la couche électriquement isolante, la composition de l'invention peut ne pas comprendre de charge (électriquement) conductrice et/ou ne pas comprendre de charge semi-conductrice.

Plus particulièrement, au moins deux des trois couches du câble sont des couches non réticulées, et de préférence les trois couches du câble sont des couches non réticulées.

Lorsque la composition de l'invention est utilisée pour la fabrication des couches semi-conductrices (première couche et/ou troisième couche), la composition comprend en outre au moins une charge (électriquement) conductrice ou une charge semi-conductrice, en une quantité nécessaire et suffisante pour rendre la composition semi-conductrice.

On considère plus particulièrement qu'une couche est semi-conductrice lorsque sa conductivité électrique est d'au moins 0,001 S.m⁻¹ (siemens par mètre).

La composition utilisée pour obtenir une couche semi-conductrice peut comprendre de 4 à 40% en poids de charge (électriquement) conductrice, de préférence au moins 15% en poids de charge conductrice, et encore plus préférentiellement au moins 25% en poids de charge conductrice.

La charge conductrice peut être choisie avantageusement parmi les noirs de carbone, et les graphites, ou un de leurs mélanges.

Que ce soient la première couche semi-conductrice, la deuxième couche électriquement isolante et/ou la troisième couche semi-conductrice, au moins une de ces trois couches est une couche extrudée, de préférence deux de ces trois couches sont des couches extrudées, et encore plus préférentiellement ces trois couches sont des couches extrudées.

Dans un mode de réalisation particulier, généralement conforme au câble électrique de type câble d'énergie de l'invention, la première couche semi-conductrice, la deuxième couche électriquement isolante et la troisième couche semi-conductrice constituent une isolation tricouche. En d'autres termes, la deuxième couche électriquement isolante est directement en contact physique avec la première couche semi-conductrice, et la troisième couche semi-conductrice est directement en contact physique avec la deuxième couche électriquement isolante.

Le câble électrique de l'invention peut comprendre en outre un écran métallique entourant la troisième couche semi-conductrice.

Cet écran métallique peut être un écran dit « filaire », composé d'un ensemble de conducteurs en cuivre ou aluminium arrangé autour et le long de la troisième couche semi-conductrice, un écran dit « rubané » composé d'un ou de plusieurs rubans métalliques conducteurs posé(s) en hélice autour de la troisième couche semi-conductrice, ou d'un écran dit « étanche » de type tube métallique entourant la troisième couche semi-conductrice. Ce dernier type d'écran permet notamment de faire barrière à l'humidité ayant tendance à pénétrer le câble électrique en direction radiale.

Tous les types d'écran métalliques peuvent jouer le rôle de mise à la terre du câble électrique et peuvent ainsi transporter des courants de défaut, par exemple en cas de court-circuit dans le réseau concerné.

En outre, le câble électrique de l'invention peut comprendre une gaine extérieure de protection entourant la troisième couche semi-conductrice, ou bien entourant plus particulièrement ledit écran métallique lorsqu'il existe. Cette gaine extérieure de protection peut être réalisée classiquement à partir de matériaux thermoplastiques appropriées tels que des HDPE, des MDPE ou des LLDPE ; ou encore des matériaux retardant la propagation de la flamme ou résistant à la propagation de la flamme. Notamment, si ces derniers matériaux ne contiennent pas d'halogène, on parle de gainage de type HFFR (pour l'anglicisme « *Halogen Free Flame Retardant* »).

D'autres couches, telles que des couches gonflantes en présence d'humidité, peuvent être ajoutées entre la troisième couche semi-conductrice et l'écran métallique lorsqu'il existe, et/ou entre l'écran métallique et la gaine extérieure lorsqu'ils existent, ces couches permettant d'assurer l'étanchéité longitudinale du câble électrique à l'eau. Le conducteur électrique du câble de l'invention peut également comprendre des matières gonflantes en présence d'humidité pour obtenir une « âme étanche ».

D'autres caractéristiques et avantages de la présente invention apparaîtront à la lumière de la description d'un exemple non limitatif d'un câble électrique selon l'invention fait en référence à la figure 1 représentant une vue schématique en perspective et en coupe d'un câble électrique selon un mode de réalisation préféré conforme à l'invention.

Pour des raisons de clarté, seuls les éléments essentiels pour la compréhension de l'invention ont été représentés de manière schématique, et ceci sans respect de l'échelle.

Le câble d'énergie 1 à moyenne ou haute tension, illustré dans la figure 1, comprend un élément conducteur 2 central allongé, notamment en cuivre ou en aluminium, et, successivement et coaxialement comprend autour de cet élément 2, une première couche 3 semi-conductrice dite « couche semi-conductrice interne », une deuxième couche 4 électriquement isolante, une troisième couche 5 semi-conductrice dite « couche semi-conductrice externe », un écran métallique 6 du type tube cylindrique, et une gaine extérieure de protection 7, les couches 3, 4 et 5 pouvant être obtenues à partir d'une composition selon l'invention.

Les couches 3, 4 et 5 sont des couches extrudées et non réticulées.

La présence de l'écran métallique 6 et de la gaine extérieure de protection 7 est préférentielle, mais non essentielle, cette structure de câble étant en tant que telle bien connue de l'homme du métier.

### Exemple

**Tableau 1**

| Composition thermoplastique | C1 |
|---|---|
| Eltex | 99,7 |
| Antioxydants | 0,3 |

Les quantités des constituants de la composition C1 selon l'invention, détaillée dans le tableau 1, sont exprimées en pourcentage (%) en poids dans la composition de l'invention.

La composition C1 comprend uniquement :
- un polymère thermoplastique de type homopolymère d'éthylène, commercialisé par la société INEOS Polyolefins, sous la référence ELTEX^{®} A4009MFN1325, et
- des antioxydants.

Ce polymère thermoplastique est caractérisé par les propriétés rassemblées dans les tableaux 2a et 2b suivants.

**Tableau 2b**

| | Propriété : viscosité capillaire | | |
|---|---|---|---|
| Température | Cisaillement de 0,1 s⁻¹ | Cisaillement de 10³ s⁻¹ | Cisaillement de 10⁶ s⁻¹ |
| 170 °C | 10223 Pa.s | 254 Pa.s | 0,57 Pa.s |
| 230 °C | 5732 Pa.s | 228 Pa.s | 0,53 Pa.s |

La viscosité capillaire a été déterminée à l'aide d'un rhéomètre capillaire commercialisé par la société Porpoise Ltd. sous la référence P9-A, et conformément à la norme ISO 11443:2005 ou ASTM D3835-08.

Les mesures ont été effectuées à pression atmosphérique et les températures lors des mesures effectuées varient entre + 1,7°C et -0,2°C par rapport à la température de réglage.

**Tableau 2b**

| Propriétés | Valeurs | Méthodes de détermination |
|---|---|---|
| Densité à 23°C | 959 kg/m³ | ISO 1183/A |
| Mn | 25779 Da | ISO 16014 par chromatographie d'exclusion stérique |
| Mw | 146799 Da | ISO 16014 par chromatographie d'exclusion stérique |
| MFI (190°C/2,16 kg) | 0,9 g/10min | ISO 1133 |
| Température de fusion | 136 °C | ISO 11357-3 |

### Test de pression à chaud selon la norme CEI 60811-3-1 paragraphe 8.1

Afin de réaliser le test de pression à chaud, on réalise un câble d'énergie avec une isolation tricouche extrudée et non réticulée. Ce câble comprend un conducteur en aluminium entouré successivement et coaxialement par une première couche semi-conductrice, une deuxième couche électriquement isolante, et une troisième couche semi-conductrice.

Les premières et troisièmes couches sont des couches obtenues par des matériaux bien connus de l'homme du métier. La deuxième couche étant obtenue à partir de la composition thermoplastique C1.

On prélève sur le câble ainsi formé deux tronçons de 50 à 100 mm. De chaque tronçon, on retire mécaniquement la troisième couche semi-conductrice pour obtenir une éprouvette (i.e. câble d'énergie comprenant le conducteur en aluminium entouré uniquement par la première couche semi-conductrice et par la deuxième couche électriquement isolante).

Le dispositif d'empreinte utilisé pour le test consiste en une lame rectangulaire avec une arête de 0,70 ± 0,01 mm de largeur, qui peut être appuyée contre l'éprouvette.

Le test de pression est effectué à une température de 130°C (éprouvette et dispositif d'empreinte).

Les résultats du test de pression à chaud à 130°C, selon la norme CEI 60811-3-1 paragraphe 8, sont rassemblés dans le tableau 3 qui suit.

**Tableau 3**

| Eprouvettes | C1-1 | C1-2 |
|---|---|---|
| Poids | 875 g | 875 g |
| Epaisseur | 3,7 mm | 3,7 mm |
| Diamètre extérieur | 21,9 mm | 21,9 mm |
| Déformation | 10 % | 9% |

Dans le tableau 3, le « Poids » fait référence au poids du dispositif d'empreinte utilisé sur les éprouvettes pour effectuer l'essai de pression ; 1' « Epaisseur » est celle de la deuxième couche électriquement isolante conforme à l'invention ; et le « Diamètre extérieur » est celui de l'éprouvette.

Pour satisfaire aux conditions de la norme CEI 60811-3-1 paragraphe 8, la valeur de déformation à 130°C (ou valeur médiane des profondeurs d'empreintes mesurées) doit être au maximum de 50%, ce qui est effectivement le cas pour les éprouvettes C1-1 et C1-2.

## Revendications

1. Câble (1) comprenant un élément conducteur allongé (2) entouré par au moins une couche polymérique (3, 4, 5), **caractérisé en ce que** ladite couche polymérique (3, 4, 5) est une couche non réticulée obtenue à partir d'une composition comprenant au moins un polymère thermoplastique de type polyoléfine ayant une viscosité capillaire (η) :
- d'au plus 11000 Pa.s à 170°C, et
- d'au moins 5000 Pa.s à 230°C,
avec un cisaillement de 0,1 s⁻¹.

2. Câble selon la revendication 1, **caractérisé en ce que** la viscosité capillaire peut en outre être d'au plus 0,80 Pa.s à 170°C et à 230°C, avec un cisaillement de 10⁶ s⁻¹.

3. Câble selon la revendication 1 ou 2, **caractérisé en ce que** la densité du polymère thermoplastique à 23°C est d'au moins 941 kg/m³.

4. Câble selon l'une quelconques des revendications précédentes, **caractérisé en ce que** la température de fusion du polymère thermoplastique est d'au moins 130°C.

5. Câble selon l'une quelconques des revendications précédentes, **caractérisé en ce que** le rapport de la masse moléculaire en poids (Mw) du polymère thermoplastique sur la masse moléculaire en nombre (Mn) du polymère thermoplastique est compris entre 5 et 7.

6. Câble selon l'une quelconques des revendications précédentes, **caractérisé en ce que** l'indice de fluidité à chaud (MFI) du polymère thermoplastique va de 0,1 à 2,0 g/10min (190°C / 2,16kg selon la norme ISO 1133).

7. Câble selon l'une quelconques des revendications précédentes, **caractérisé en ce que** le polymère thermoplastique est une polyoléfine monomodale.

8. Câble selon l'une quelconques des revendications précédentes, **caractérisé en ce que** le polymère thermoplastique est un polyéthylène

9. Câble selon la revendication 8, **caractérisé en ce que** le polymère thermoplastique est un homopolymère d'éthylène.

10. Câble selon l'une quelconques des revendications précédentes, **caractérisé en ce que** la composition comprend plus de 50,0 parties en poids de polymère thermoplastique pour 100 parties en poids de polymère dans la composition.

11. Câble selon l'une quelconques des revendications précédentes, **caractérisé en ce qu'**il comprend une première couche (3) semi-conductrice entourant l'élément conducteur allongé (2), une deuxième couche (4) électriquement isolante, entourant la première couche (3), et une troisième couche (5) semi-conductrice entourant la deuxième couche (4), une de ces trois couches (3, 4, 5) étant ladite couche non réticulée.

12. Câble selon la revendication 11, **caractérisé en ce que** la couche non réticulée est la couche (4) électriquement isolante.

13. Câble selon la revendication 11 ou 12, **caractérisé en ce que** les trois couches (3, 4, 5) du câble sont des couches non réticulées.

## Patentansprüche

1. Kabel (1), das ein längliches Leiterelement (2) umfasst, das von mindestens einer Polymerschicht (3, 4, 5) umgeben ist, **dadurch gekennzeichnet, dass** die Polymerschicht (3, 4, 5) eine nicht vernetzte Schicht ist, die aus einer Zusammensetzung gewonnen wird, die mindestens ein thermoplastisches Polyolefin mit einer kapillaren Viskosität (η):
- von höchstens 11.000 Pa.s bei 170 °C und
- von mindestens 5.000 Pa.s bei 230 °C,
mit einer Scherung von 0,1 s⁻¹ umfasst.

2. Kabel nach Anspruch 1, **dadurch gekennzeichnet, dass** die kapillare Viskosität ferner höchstens 0,80 Pa.s bei 170 °C und bei 230 °C mit einer Scherung von 10⁶ s⁻¹ sein kann.

3. Kabel nach Anspruch 1 oder 2, **dadurch gekennzeichnet, dass** die Dichte des thermoplastischen Polymers bei 23 °C mindestens 941 kg/m³ ist.

4. Kabel nach einem der vorangehenden Ansprüche, **dadurch gekennzeichnet, dass** die Schmelztemperatur des thermoplastischen Polymers mindestens 130 °C beträgt.

5. Kabel nach einem der vorangehenden Ansprüche, **dadurch gekennzeichnet, dass** das Verhältnis der gewichtsmäßigen molekularen Masse (Mw) des thermoplastischen Polymers zur zahlenmäßigen molekularen Masse (Mn) des thermoplastischen Polymers zwischen 5 und 7 inklusive ist.

6. Kabel nach einem der vorangehenden Ansprüche, **dadurch gekennzeichnet, dass** der Schmelzflussindex (MFI) des thermoplastischen Polymers von 0,1 bis 2,0 g/10 min reicht (190 °C / 2,16 kg gemäß Norm ISO 1133).

7. Kabel nach einem der vorangehenden Ansprüche, **dadurch gekennzeichnet, dass** das thermoplastische Polymer ein monomodales Polyolefin ist.

8. Kabel nach einem der vorangehenden Ansprüche, **dadurch gekennzeichnet, dass** das thermoplastische Polymer ein Polyethylen ist.

9. Kabel nach Anspruch 8, **dadurch gekennzeichnet, dass** das thermoplastische Polymer ein Ethylen-Homopolymer ist.

10. Kabel nach einem der vorangehenden Ansprüche, **dadurch gekennzeichnet, dass** die Zusammensetzung mehr als 50,0 Gewichtsteile thermoplastisches Polymer auf 100 Gewichtsteile Polymer in der Zusammensetzung umfasst.

11. Kabel nach einem der vorangehenden Ansprüche, **dadurch gekennzeichnet, dass** es eine erste halbleitende Schicht (3), die das längliche Leiterelement (2) umgibt, eine zweite elektrisch isolierende Schicht (4), die die erste Schicht (3) umgibt, und eine dritte halbleitende Schicht (5), die die zweite Schicht (4) umgibt, umfasst, wobei eine dieser drei Schichten (3, 4, 5) die nicht vernetzte Schicht ist.

12. Kabel nach Anspruch 11, **dadurch gekennzeichnet, dass** die nicht vernetzte Schicht die elektrisch isolierende Schicht (4) ist.

13. Kabel nach Anspruch 11 oder 12, **dadurch gekennzeichnet, dass** die drei Schichten (3, 4, 5) des Kabels nicht vernetzte Schichten sind.

## Claims

1. A cable (1) comprising an elongated conducting element (2) surrounded by at least one polymeric layer (3, 4, 5), **characterized in that** said polymeric layer (3, 4, 5) is a non-crosslinked layer obtained from a composition comprising at least one thermoplastic polymer of the polyolefin type having a capillary viscosity (η):
- of at most 11,000 Pa.s at 170°C, and
- of at least 5,000 Pa.s at 230°C,
with shearing of 0.1 s⁻¹.

2. The cable according to claim 1, **characterized in that** the capillary viscosity may further be of at most 0.80 Pa.s at 170°C and at 230°C, with shearing of 10⁶ s⁻¹.

3. The cable according to claim 1 or 2, **characterized in that** the density of the thermoplastic polymer at 23° C is of at least 941 kg/cm³.

4. The cable according to any of the preceding claims, **characterized in that** the melting temperature of the thermoplastic polymer is of at least 130°C.

5. The cable according to any of the preceding claims, **characterized in that** the ratio of the weight molecular mass (Mw) of the thermoplastic polymer over the number molecular mass (Mn) of the thermoplastic polymer is comprised between 5 and 7.

6. The cable according to any of the preceding claims, **characterized in that** the melt flow index (MFI) of the thermoplastic polymer ranges from 0.1 to 2.0 g/10mins (190°C/2.16 kg according to the ISO 1133 standard).

7. The cable according to any of the preceding claims, **characterized in that** the thermoplastic polymer is a monomodal polyolefin.

8. The cable according to any of the preceding claims, **characterized in that** the thermoplastic polymer is a polyethylene.

9. The cable according to claim 8, **characterized in that** the thermoplastic polymer is a homopolymer of ethylene.

10. The cable according to any of the preceding claims, **characterized in that** the composition comprises more than 50.0 parts by weight of thermoplastic polymer for 100 parts by weight of polymer in the composition.

11. The cable according to any of the preceding claims, **characterized in that** it comprises a first semiconducting layer (3) surrounding the elongated conducting element (2), a second electrically insulating layer (4) surrounding the first layer (3) and a third semiconducting layer (5) surrounding the second layer (4), one of these three layers (3, 4, 5) being said non-crosslinked layer.

12. The cable according to claim 11, **characterized in that** the non-crosslinked layer is the electrically insulating layer (4).

13. The cable according to claim 11 or 12, **characterized in that** the three layers (3, 4, 5) of the cable are non-crosslinked layers.
